# FASCICULE DE BREVET EUROPEEN

(11) **EP 0 230 818 B1**
(45) Date de publication et mention de la délivrance du brevet: **12.06.1991**
(21) Numéro de dépôt: 86402820.4
(22) Date de dépôt: 16.12.1986
(51) Int. Cl.: H01J 1/34

(54) **Photocathode à amplification interne**
Fotokathode mit eingebauter Verstärkung
Photo cathode with internal amplification

(30) Priorité: 20.12.1985 FR 8518983
(43) Date de publication de la demande: 05.08.1987
(73) Titulaire: THOMSON-CSF, 75008 Paris (FR)
(72) Inventeur: Weisbuch, Claude, F-75008 Paris (FR); Munier, Bernard, F-75008 Paris (FR); De Groot, Paul, F-75008 Paris (FR); Moiroud, Guy, F-75008 Paris (FR); Henry, Yves, F-75008 Paris (FR)
(74) Mandataire: Turlèque, Clotilde

(56) Documents cités:
- FR-A- 2 235 496
- GB-A- 1 023 257
- US-A- 3 631 303

## Description

L'invention concerne une photocathode pour tube de prise de vues et pour tube intensificateur d'image.

Il est connu de réaliser une photocathode comportant principalement :
- une couche, dite couche fenêtre, constituée de semi-conducteur de type P⁺ dont la bande interdite est suffisamment large pour que cette couche soit transparente pour les longueurs d'onde de la lumière à détecter, et qui est collée sur une paroi de verre recevant la lumière à détecter ;
- une couche, dite couche d'absorption, constituée d'un semi-conducteur de type P⁺ dont la bande interdite a une largeur suffisamment faible pour convertir en paires électron-trou les photons de la lumière à détecter ;
- une couche, dite couche d'émission, constituée d'un matériau donnant à l'extrémité de la couche d'absorption une affinité électronique négative pour émettre dans le vide les électrons libérés dans la couche d'absorption.

La longueur d'onde maximale détectable est limitée par la largeur de la bande interdite du matériau constituant la couche d'absorption. En appliquant une polarisation positive à l'extrémité de cette couche opposée à la couche fenêtre, il est possible d'utiliser des matériaux ayant une faible largeur de bande interdite tout en conservant un bon rendement d'émission et donc il est possible de détecter de la lumière de longueur d'onde plus grande.

Une polarisation de la couche d'absorption peut être appliquée au moyen d'une connexion avec cette couche, ou par une électrode métallique très mince intercalée entre cette couche et la couche d'émission. Une telle photocathode est décrite dans l'article de : J.J. ESCHER et al, IEEE-EDL2, 123-125 (1981).

Pour réaliser un tube de prise de vues à très bas niveau d'éclairement, notamment pour réaliser un tube intensificateur d'image, il est connu de placer, en aval de la photocathode, une galette de microcanaux alimentés par un générateur de haute tension et permettant une multiplication des électrons émis dans le vide par la photocathode. Une telle galette de microcanaux est très efficace pour multiplier ces électrons mais impose de nombreuses contraintes technologiques, notamment impose d'utiliser un générateur de haute tension. Le but de l'invention est de réaliser une photocathode à amplification interne permettant d'utiliser une galette de microcanaux ayant un gain moins élevé, et donc imposant moins de contraintes technologiques, voire même de supprimer la galette de microcanaux. L'objet de l'invention est une photocathode comportant une couche d'absorption de structure particulière procurant une multiplication des électrons sans multiplier notablement le courant de trous, ce dernier provoquant un courant d'obscurité qui constitue un bruit.

Selon l'invention une photocathode à amplification interne, comportant une couche dite d'absorption constituée d'un matériau semi-conducteur de type P⁺, dont la bande interdite a une largeur suffisamment faible pour convertir en paires électron-trou les photons de la lumière à détecter, est caractérisée en ce qu'elle comporte en outre au moins une couche dite de multiplication des électrons par ionisation, constituée de deux sous-couches de matériau semi- conducteur de type N ayant respectivement deux compositions différentes à l'interface des deux dites sous-couches, et telle que, lorsque cette couche de multiplication est polarisée, les électrons sont accélérés dans la direction où ils sont à évacuer et les trous sont moins accélérés que les électrons; et comporte des moyens permettant de polariser la couche de multiplication.

L'invention sera mieux comprise et d'autres détails apparaîtront à l'aide de la description ci-dessus et des figures l'accompagnant:
La figure 1 donnée à titre illustratif représente un exemple de réalisation d'une photocathode, qui ne fait pas partie de l'invention, et deux diagrammes des niveaux d'énergie E de porteurs de charge à l'intérieur de cette photocathode, respectivement sans polarisation et avec polarisation.

Les figures 2 à 4 représentent chacune un exemple de réalisation d'une photocathode selon l'invention et deux diagrammes des niveaux d'énergie E des porteurs de charge à l'intérieur de ces exemples de réalisation, d'une part sans polarisation et, d'autre part, avec polarisation.

La figure 1a montre une coupe d'une portion d'un premier exemple de réalisation d'une photocathode donné à titre illustratif. Ce premier exemple comporte:
- Une première couche 1, transparente pour toutes les longueurs d'onde de la lumière à détecter, constituée d'un matériau semi-conducteur de type P⁺ collé sur une paroi de verre non représentée, et recevant à travers cette paroi des photons 8;
- Une seconde couche 2, dite couche d'absorption, constituée d'un matériau semi-conducteur de type P⁺, pour convertir chaque photon 8 en une paire électron-trou;
- Une troisième couche 3, dite couche de multiplication des électrons, constituée d'un matériau semi-conducteur du type N⁻ dont la composition varie continument;
- Une quatrième couche 4, dite couche de transport, constituée d'un matériau semi-conducteur de type P⁺, et qui ne fait que transmettre les électrons libérés par les photons 8 dans la couche 3 ;
- Une électrode métallique 5, reliée à la borne positive d'un générateur de tension V dont la borne négative est reliée à la première couche 1, afin de polariser les quatre couches 1, 2, 3, 4 pour accélérer les électrons libérés par la lumière à détecter;
- Une dernière couche 6, donnant à la surface de la quatrième couche 4 la propriété d'affinité électronique négative permettant d'émettre dans le vide les électrons 7 transmis par la couche 4.

La figure 1b représente un diagramme des niveaux d'énergie E des porteurs de charge à l'intérieur de cet exemple de réalisation lorsqu'il n'est pas polarisé. Sur cette figure, la courbe E_{c} représente le niveau minimal de l'énergie de la bande de conduction, Eᵥ représente le niveau maximal de l'énergie de la bande de valence, E_{F1} représente le niveau de Fermi de la couche 1, E_{F5} représente le niveau de Fermi de l'électrode métallique 5, E_{c6} représente le niveau minimal de l'énergie de la bande de conduction de la dernière couche 6, et Eᵥᵢ représente le potentiel du vide. Les niveaux d'énergie des bandes de valence de l'électrode métallique 5 et de la dernière couche 6 et sont pas représentés car ils sont très bas.

Sur cette figure, il apparaît que la couche 1 a une grande largeur de bande interdite, correspondant à la transparence de cette couche pour la lumière à détecter. La couche 2 a une largeur de bande interdite plus réduite que la précédente et permettant de détecter toutes les longueurs d'onde de la lumière à détecter. La couche 3 a une bande de conduction et une bande de valence dont les niveaux d'énergie sont respectivement inférieurs à ceux de la bande de conduction et de la bande de valence des deux couches précédentes et dont la largeur de bande interdite varie linéairement en diminuant de la couche 2 vers la couche 4, c'est-à-dire dans la direction où les électrons sont à évacuer. Dans cet exemple, la couche 3, du côté de la couche 2, a une largeur de la bande interdite égale à celle de la couche 1 alors que du côté de la couche 4 cette largeur est égale à celle de la couche 4. Dans la couche 3, la pente de la courbe E_{c} est à peu près nulle, alors que la pente de la courbe Eᵥ est positive dans la direction de la couche 4.

La couche 4 possède les mêmes niveaux d'énergie que la couche 2, pour sa bande de conduction et sa bande de valence, car dans cet exemple les couches 2 et 4 sont réalisées avec le même matériau et le même dopage. En l'absence de polarisation, le niveau de Fermi E_{F1} de la couche 1 et le niveau de Fermi E_{F5} de la couche 5 sont alignés et il existe deux marches de potentiel dans la bande de conduction et dans la bande de valence, dans la zone du diagramme correspondant à la couche 3.

La figure 1c représente un diagramme des niveaux d'énergie des porteurs dans le même exemple de réalisation mais lorsque une polarisation est appliquée. Si V est la valeur de la tension appliquée entre l'électrode métallique 5 et la première couche 1, le niveau de Fermi E_{F5} de l'électrode 5 est abaissé d'une valeur q.V par rapport au niveau de Fermi E_{F1} de la première couche, q étant la valeur de la charge d'un électron. Les courbes des niveaux d'énergie de la bande de conduction et de la bande de valence des couches 3, 4, et 5 sont abaissés. La courbe du niveau d'énergie minimal de la bande de conduction de la couche 3 présente une forte pente négative dans la direction de la couche 4, correspondant à une accélération des électrons en direction de la couche 4. Lorsque cette accélération est suffisamment importante les électrons sont multipliés par ionisation par impact. Par contre, la courbe du niveau maximal de l'énergie de la bande de valence de la couche 3 présente une pente négative beaucoup plus faible, car la variation graduelle de la composition du matériau lui donne une forte pente positive en l'absence de polarisation. Cette pente beaucoup plus faible procure aux trous une accélération,en direction des couches 2 et 1, beaucoup plus faible que celle procurée aux électrons. Les trous sont donc multipliés dans un rapport beaucoup plus faible que les électrons, ce qui évite d'augmenter le bruit de la photocathode.

Les courbes des extrema des niveaux d'énergie de la bande de conduction et de la bande de valence de la couche 4 se raccordent aux courbes des extrema des niveaux d'énergie de la bande de conduction et de la bande de valence de la troisième couche 3 avec un seuil qui est pratiquement nul, ce qui permet un passage facile des électrons et des trous entre les couches 3 et 4. Les électrons traversent ensuite la couche 5 et la couche 6 et sont éjectés dans le vide, leur accélération étant suffisante pour franchir par effet tunnel le puits de potentiel situé au niveau de la couche 5 et la marche de potentiel située au niveau de la couche 6, les couches 5 et 6 étant extrèmement minces.

Dans cet exemple de réalisation, la couche 1 est constituée de Ga_{0,6} Al_{0,4} As avec un dopage de 5.10⁷ atomes de zinc par cm³ et a une épaisseur de l'ordre de 1 micron. La couche 2 est constituée de GaAs avec un dopage de 10¹⁹ atomes de zinc par cm³, et a une épaisseur de 2 microns. La couche 3 est constituée de Ga₁₋ₓ Alₓ As dans lequel x varie de 0,6 à 0 de la couche 3 à la couche 4 et dont le dopage est constitué de 10¹⁵ atomes de zinc par cm³. L'épaisseur de la couche 3 est de 1 micron. Elle est choisie de façon à être un peu inférieure à la longueur de diffusion des porteurs. La couche 4 est constituée du même matériau que la couche 2 et a une épaisseur de 0,1 micron. Sa surface est recouverte d'une très mince couche d'argent ou d'un maillage en argent pour constituer l'électrode métallique 5, puis est recouverte d'une couche de Cs + O pour lui donner une affinité électronique négative. Une variante de réalisation peut consister à supprimer l'électrode métallique 5 et à appliquer la polarisation en reliant la borne positive du générateur V à la couche 4.

La valeur la tension de polarisation V est choisie telle que la pente de la courbe Eᵥ du niveau minimal de l'énergie de la bande de conduction de la couche 3 soit négative dans la direction de la couche 4 afin d'accélérer les électrons. Dans un exemple de réalisation cette tension de polarisation est de l'ordre de 15 volts.

La figure 2a représente une coupe d'une portion d'un exemple de réalisation d'une photocathode selon l'invention. Cet exemple comporte :
- une première couche 30 semblable à la première couche 1 du premier exemple de réalisation, transparente à la lumière à détecter ;
- Une seconde couche 31, qui est une couche d'absorption semblable à la couche 2 du second exemple de réalisation ;
- Dix couches de multiplication des électrons, constituée de 20 sous-couches : 32, 33, 34, 35,..., 36, 37, 38, 39, 40 ;
- Une couche de transport 41, semblable à la couche 4 du premier exemple de réalisation mais qui est reliée à la borne positive du générateur de tension V car il n'y a pas d'électrode métallique dans cet exemple de réalisation ;
- Une dernière couche 42 procurant une affinité électronique négative à la couche 41.

Les 10 couches de multiplication des électrons sont identiques et comportent chacune deux sous-couches. Par exemple, la couche de multiplication 32-33 comporte une première sous-couche 32 et une seconde sous-couche 33 qui sont constituées de deux matériaux semi-conducteurs du type N⁻ ayant respectivement deux compositions différentes correspondant à deux largeurs différentes pour la bande interdite, et ces deux largeurs étant supérieures à celle du matériau de la couche d'absorption 31.

La figure 2b représente un diagramme des niveaux d'énergie des porteurs aux différents points de cet exemple de réalisation, en l'absence de polarisation. Il apparaît que les courbes E_{c} et Eᵥ des extrema des niveaux d'énergie de la bande de conduction et de la bande de valence dans les couches 32 à 40 comportent des marches de potentiel, correspondant aux sous-couches 33, 35,..., 37, 39 qui ont une largeur de bande interdite supérieure à celle des sous-couches 32, 34,...,36, 38, 40.

La figure 2c représente un diagramme des niveaux d'énergie des porteurs de charge en différents points de cet exemple de réalisation, lorsque une polarisation de valeur V est appliquée à la couche 41 par rapport à la couche 30. Dans la zone correspondant aux couches 32 à 40 les courbes E_{c} et Eᵥ des extrema des niveaux d'énergie de la bande de conduction et de la bande de valence ont une pente négative correspondant à une accélération des électrons en direction de la couche 41, c'est-à-dire dans la direction où les électrons sont à évacuer, et une accélération des trous en direction de la couche 31. Cette accélération est suffisante pour que les électrons franchissent par effet tunnel les marches de potentiel situées à la limite entre les sous-couches 32 et 33, 34 et 35,...,38 et 39. Chaque fois qu'un électron franchit l'une des marches de potentiel descendante situées à la limite des sous-couches 33 et 34, 35 et 36, ..., 39 et 40, il subit, à la descente, une accélération brutale qui lui permet de libérer un électron supplémentaire par ionisation par impact, et ces deux électrons franchissent ensuite la marche suivante en créant deux autres électrons supplémentaires.

Les trous subissent une multiplication beaucoup moins efficace car l'effet tunnel est plus faible à cause de leur masse effective plus élevée que celle des électrons. D'autre part, les matériaux constituant les sous-couches 32, 33, ..., 39, 40 sont choisis tel que les marches de potentiel dans la bande de valence sont moins hautes que dans la bande de conduction pour communiquer aux trous une accélération plus faible qu'aux électrons.

Théoriquement le nombre d'électrons peut être multiplié jusqu'à deux fois, à chaque franchissement d'une marche de potentiel, si la polarisation est suffisante. Le facteur de multiplication peut théoriquement atteindre 10³ pour 10 couches de multiplication comportant chacune deux sous-couches. Dans un exemple de réalisation, la polarisation V est de l'ordre de 20 volts, chaque sous-couche 32, 34,...,36, 38, 40 est constituée de Ga_{0,9} Al_{0,1} As ayant une largeur de bande interdite de 1,56 e.v et une épaisseur de 0,05 micron, et chaque sous-couche 33, 35,..., 37, 39 est constituée de Ga_{0,7} Al_{0,3} As ayant une largeur de bande interdite de 1,8 e.v et une épaisseur de 0,05 micron.

L'épaisseur d'un ensemble de deux sous-couches successives a une valeur qui est choisie du même ordre de grandeur que le libre parcours moyen d'ionisation par impact des électrons.

La composition idéale des matériaux constituant ces deux types de sous-couches serait telle que la différence de niveau de leurs bandes de conduction soit supérieure à l'énergie d'ionisation du matériau ayant la plus faible largeur de bande interdite parmi ces deux matériaux.

A défaut d'une composition idéale, on choisit une composition telle que la discontinuité de potentiel dans la bande de conduction soit plus grande que dans la bande de valence, afin que l'ionisation par impact des électrons soit plus efficace que celle des trous. L'énergie manquant aux électrons chauds produits par l'effet tunnel, pour effectuer l'ionisation par impact, est fournie aux électrons par le champ de polarisation. Le choix de la composition des matériaux et le choix de la polarisation sont à la portée de l'homme de l'Art.

La figure 3a représente un autre exemple de réalisation de la photocathode selon l'invention. Cet exemple comporte :
- Deux premières couches 50 et 51 semblables aux couches 30 et 31 du second exemple de réalisation ;
- Deux dernière couches 56 et 57 semblables aux deux dernières couches 41 et 42 du second exemple de réalisation, la couche 56 étant polarisées par un générateur de tension V par rapport à la première couche 50 ;
- Dix couches 52, 53,...,54, 55, chacune de ces couches étant constituées d'un matériau semi-conducteur de type N⁻ ayant une composition variant graduellement pour procurer une largeur de bande interdite croissante en direction de la couche 56, c'est-à-dire dans la direction où les électrons sont à évacuer; chaque couple de couches 52+53,...,54+55 constitue une couche de multiplication des électrons.

La figure 3b représente un diagramme des niveaux d'énergie des porteurs dans cet exemple de réalisation, en l'absence de polarisation. Dans la zone correspondant aux couches de multiplication des électrons, 52 à 55, les courbes E_{c} et Eᵥ des extrema des niveaux d'énergie ont une forme en dents de scie constituées d'une pente et d'un flanc raide. Chaque dent de scie a une pente positive pour la bande de conduction et une bande négative pour la bande de valence, dans la direction où les électrons sont évacués.

Dans cet exemple de réalisation l'épaisseur de chaque couche de multiplication des électrons, 52 à 55, est 0,03 micron et sa composition est Ga₁₋ₓ Alₓ As avec x variant linéairement de 0 à 0,3 à 0 dans la direction de la couche 51 à la couche 56, c'est-à-dire dans la direction où les électrons sont à évacuer.

La figure 3c représente une diagramme des niveaux d'énergie des porteurs dans cet exemple de réalisation, lorsque la polarisation V est appliquée. L'abaissement q.V de l'énergie de Fermi E_{F56} de la couche 56 par rapport au niveau de Fermi E_{F50} de la couche 50 modifie la pente des dents de scie, cette pente devenant négative pour la bande de conduction. Dans la bande de conduction les électrons descendent le long des pentes des dents de scie sans se heurter aux flancs verticaux alors que, dans la bande de valence, les trous rencontrent les flancs des dents de scie qui constituent des marches de potentiel. Chaque fois qu'un électron saute d'une dent de scie à la suivante, il subit une accélération brutale qui lui permet de libérer un autre électron par ionisation.

La composition idéale des matériaux serait telle que la hauteur des marches de potentiel serait supérieure à l'énergie d'ionisation du matériau ayant la largeur de bande interdite la plus petite, c'est-à-dire Ga_{0,7} Al_{0,3} As dans cet exemple. A défaut d'une composition idéale, on choisit une composition telle que la discontinuité de potentiel dans la bande de conduction soit la plus grande possible. L'énergie manquant à un électrons qui vient de franchir une discontinuité de potentiel, pour effecter une ionisation par impact, est fournie par le champ de polarisation. Le choix des matériaux et le choix de la polarisation remplissant ces conditions sont à la portée de l'homme de l'Art. Pour 20 couches de multiplication ainsi réalisées le facteur de multiplication est théoriquement de l'ordre de 10⁶.

Cette variante de réalisation peut comporter d'autres matériaux. Par exemple, du In Al As pour la couche 50, du In P ou In Ga As pour la couche 51, du Inₓ Ga₁₋ₓ As_{1-y} P_{y} pour les couches 52 à 55, de préférence avec x et y variant suivant l'art connu de telle manière que le matériau des couches 52 à 55 soit adapté en maille avec le matériau de la couche d'absorption 51, et du In P pour la couche 56. Dans cet exemple la différence de largeur de bande interdite est de 0,8 e.V et la tension de polarisation est de 20 V environ pour 20 couches de multiplication 52, 53,... ayant une épaisseur de l'ordre de 0,03 micron.

La tension de polarisation V à appliquer entre les couches 56 et 50 de cette variante de réalisation est de l'ordre de : V = n. E_{g}, où n est le nombre le couches de multiplication 52, 53,..., 55 et où E_{g} est la largeur de bande interdite nécessaire pour libérer un électron par impact dans l'une de ces couches de multiplication.

Cette variante de réalisation peut comporter d'autres matériaux : du Ga Al As pour la couche 50, du Ga As pour la couche 51, du Ga₁₋ₓ Alₓ As avec x variant de 0 à 1 pour les couches 52,...,55, et du Ga As pour la couche 56.

La figure 4a montre une coupe d'une portion d'un autre exemple de réalisation de la photocathode selon l'invention. Cet exemple diffère seulement du precedent exemple par une couche supplémentaire 60 insérée à l'intérieur de la couche 56. La couche supplémentaire 60 est constituée d'un matériau semi-conducteur du type P⁺ ayant une largeur de bande interdite supérieure à celle du matériau des couches 56 et 51 afin de créer une barrière de potentiel dans la bande de valence, pour arrêter la plupart des trous. Cette barrière permet de diminuer le courant de trous qui est l'origine d'une consommation électrique inutile et d'un courant d'obscurité, car il crée des paires électron-trou par ionisation.

L'épaisseur de cette couche 60 doit être suffisamment importante pour arrêter les trous et, par contre elle doit être suffisamment faible pour que cette couche 60 soit pratiquement transparente aux électrons, ceux-ci la franchissant par effet tunnel. Cette différence de transparence est obtenue grâce à la grande différence de masse effective entre les électrons et les trous. Cette couche supplémentaire peut être constituée, par exemple, de Ga_{0,6} Al_{0,4} As ayant une épaisseur de 0,003 micron et dopé de 10¹⁹ atomes de zinc par cm³.

Une telle couche 60 peut être prévue aussi dans les couches 4 et 41 du premier et du second exemples de réalisation de la photocathode selon l'invention.

L'invention ne se limite pas aux exemples de réalisation décrits ci-dessus. De nombreuses variantes sont à la portée de l'homme de l'art, notamment en ce qui concerne le nombre de couches de multiplication des électrons et les matériaux les constituant.

L'invention peut être appliquée notamment aux tubes de prise de vues pour caméra de télévision et aux tubes intensificateurs d'image, pour les prises de vues à bas niveau de lumière.

## Revendications

1. Photocathode à amplification interne, comportant : une couche (2,31) dite d'absorption constituée d'un matériau semi-conducteur de type P, dont la bande interdite a une largeur suffisamment faible pour convertir en paires électron-trou les photons de la lumière à détecter ; des moyens (5 ou 41) permettant de polariser la photocathode ; et une couche (6,42) donnant la propriété d'affinité négative à la surface de la photocathode pour faciliter l'émission dans le vide des électrons à évacuer fournis par la photocathode ; caractérisée en ce qu'elle comporte en outre au moins une couche (32+33, 52+53) dite de multiplication des électrons par ionisation, constituée de deux sous-couches (32,33,52,53) de matériau semi-conducteur de type N ayant respectivement deux compositions différentes à l'interface des deux dites sous-couches, et telle que, lorsque cette couche de multiplication (32,33,52,53) est polarisée, les électrons sont accélérés dans la direction où ils sont à évacuer et les trous sont moins accélérés que les électrons.

2. Photocathode selon la revendication 1, caractérisée en ce que lesdites sous-couches (32,33) de matériau semi-conducteur de type N ont respectivement deux compositions différentes et homogènes.

3. Photocathode selon la revendication 2, caractérisée en ce que ladite couche de multiplication (32,33) est constituée d'une première sous-couche (32) de 0,05 micron de Ga_{0,9}Al_{0,1}As et d'une seconde sous-couche (33) de 0,05 micron de Ga_{0,7}Al_{0,3}As.

4. Photocathode selon la revendication 1, caractérisée en ce que lesdites sous-couches (52,53) de ladite couche de multiplication des électrons par ionisation sont constituées chacune d'un matériau semi-conducteur de type N ayant une composition variant continuement de telle façon que la largeur de sa bande interdite augmente dans la direction où les électrons sont à évacuer.

5. Photocathode selon la revendication 4, caractérisée en ce que chaque sous-couche de multiplication (52,53) est constituée de Ga₁₋ₓ Alₓ As avec x variant linéairement de 0,3 à 0 dans la direction où les électrons sont à évacuer, et ayant une épaisseur de 0,03 micron.

6. Photocathode selon la revendication 4, caractérisée en ce que chaque sous-couche de multiplication (52,53) est constituée de Inₓ Ga₁₋ₓ As_{1-y} P_{y} avec x et y variant de manière telle que le matériau semi-conducteur de type N des sous-couches de multiplication (52,53) est adapté en maille avec le matériau de la couche d'absorption (31), et ayant une épaisseur 0,03 micron.

7. Photocathode selon la revendication 1, caractérisée en ce qu'elle comporte en outre une couche (60) pour diminuer le courant de trous, constituée d'un matériau de type p⁺ ayant une largeur de bande interdite supérieure à celle de la couche d'absorption (51), et dont l'épaisseur est suffisamment faible pour permettre la traversée des électrons (7) par effet tunnel avec une probabilité élevée, et suffisamment forte pour arrêter une majeure partie du courant de trous.

8. Photocathode selon la revendication 7, caractérisée en ce que la couche (60) pour diminuer le courant de trous est constituée d'une couche de Ga_{0,6} Al_{0,4} As d'épaisseur inférieur à 0,0045 micron.

## Claims

1. An internal amplification photocathode, comprising: a layer (2 and 31) termed the absorption layer, constituted by a semiconductor material of the P type, whose forbidden band has a width sufficient to convert the photons of the light to be detected into electron-hole pairs; means (5 or 41) making possible the polarization of the photocathode; and a layer (6 and 42) endowing the surface of the photocathode with a negative affinity property in order to facilitate the emission into the vacuum of the electrons furnished by the photocathode; characterized in that it furthermore comprises at least one layer (32 + 33 and 52 + 53), termed the layer for the multiplication of electrons by ionization, constituted by two sub-layers (32, 33, 52 and 53) of an N type semiconductor material respectively having two compositions different to the interface of the two said sub-layers, and in that, when this multiplication layer (32, 33, 52 and 53) is polarized, the electrons are polarized in the direction whither they are to be evacuated and the holes are accelerated less than the electrons.

2. The photocathode as claimed in claim 1, characterized in that the said sub-layers (32 and 33) of semiconductor materials of the N type respectively have two different and homogeneous compositions.

3. The photocathode as claimed in claim 2 characterized in that the said multiplication layer (32 and 33) is constituted by a first 0.05 micron sub-layer (32) of Ga_{0.9}Al_{0.1}As and of a second 0.05 micron sub-layer (33) of Ga_{0.7}Al_{0.3}As.

4. The photocathode as claimed in claim 1, characterized in that the said sub-layers (52 and 53) of the said layer for the multiplication of electrons by ionization are each constituted by a semiconductor material of the N type having a composition varying continuously in such a manner that the width of its forbidden band increase in the direction whither the electrons are to be evacuated.

5. The photocathode as claimed in claim 4, characterized in that each multiplication sub-layer (52 and 53) is constituted by Ga_{1 - x}Alₓ with x varying linearly between 0.3 and 0 in the direction whither the electrons are to be evacuated and having a thickness of 0.03 micron.

6. The photocathode as claimed in claim 4, characterized in that each multiplication sub-layer (52 and 53) is constituted by InₓGa_{1 - x}As_{1 - y}P_{y} with x and y varying in such a manner that the semiconductor material of the N type of the multiplication (52 and 53) is lattice adapted to the material of the absorption sub-layer (31), and has a thickness of 0.03 micron.

7. The photocathode as claimed in claim 1, characterized in that it furthermore comprises a layer (60) in order to diminish the hole current, constituted by a material of the p⁺ type having a forbidden band width greater than that of the absorption layer (51) and whose thickness is sufficiently small in order to permit the passage through it of the electrons (7) by the tunnel effect with an increased probability and sufficiently thick to halt a major fraction of the hole current.

8. The photocathode as claimed in claim 7, characterized in that the layer (60) in order to diminish the hole current is constituted by a layer of Ga_{0.6.}Al_{0.4}As with a thickness of less than 0.0045 micron.

## Patentansprüche

1. Photokathode mit innerer Verstärkung, mit: einer Absorptionsschicht genannten Schicht (2, 31), die aus einem P- Typ-Halbleitermaterial gebildet wird, dessen verbotenes Band eine Breite hat, die ausreichend gering ist, um die Photonen des zu erfassenden Lichtes in Elektronen/Loch-Paare umzuwandeln, Mitteln (5 oder 41), die das Anlegen einer Vorspannung an die Photokathode erlauben; und einer Schicht (6, 42), die der Oberfläche der Photokathode die Eigenschaft negativer Affinität verleiht, um die Emission der von der Photokathode gelieferten, abzusaugenden Elektroden in das Vakuum zu erleichtern; dadurch gekennzeichnet, daß sie außerdem wenigstens eine Schicht (32+33, 52+53) aufweist, die Schicht zur Elektronenvervielfachung mittels Ionisierung genannt wird und aus zwei Unterschichten (32, 33, 52, 53) aus N-Typ- Halbleitermaterial gebildet wird, das an der Grenzfläche der zwei Unterschichten jeweils zwei verschiedene Zusammensetzungen besitzt und derart, daß dann, wenn an dieser Vervielfachungsschicht (32, 33, 52, 53) eine Vorspannung anliegt, die Elektronen in der Richtung, in der sie abgesaugt werden sollen, beschleunigt werden und die Löcher weniger als die Elektronen beschleunigt werden.

2. Photokathode gemäß Anspruch 1, dadurch gekennzeichnet, daß die Unterschichten (32, 33) aus N-Typ-Halbleitermaterial jeweils zwei verschiedene und homogene Zusammensetzungen besitzen.

3. Photokathode gemäß Anspruch 2, dadurch gekennzeichnet, daß die Vervielfachungsschicht (32, 33) aus einer 0,05 Mikrometer starken ersten Schicht (32) aus Ga_{0,9}Al_{0,1}As und aus einer 0,05 Mikrometer starken zweiten Unterschicht (33) aus Ga_{0,7}Al_{0,3}As gebildet ist.

4. Photokathode gemäß Anspruch 1, dadurch gekennzeichnet, daß die Unterschichten (52, 53) der Schicht zur Elektronenvervielfachung mittels Ionisierung jeweils aus einem N-Typ-Halbleitermaterial gebildet werden, das eine kontinuierlich sich verändernde Zusammensetzung besitzt, derart, daß die Breite seines verbotenen Randes in der Richtung, in der die Elektronen abgesaugt werden sollen, zunimmt.

5. Photokathode gemäß Anspruch 4, dadurch gekennzeichnet, daß jede Vervielfachungsunterschicht (52, 53) aus Ga₁₋ₓAlₓAs gebildet wird, wobei sich x in der Richtung, in der die Elektronen abgesaugt werden sollen, von 0,3 bis 0 linear verändert, und eine Dicke von 0,03 Mikrometer besitzt.

6. Photokathode gemäß Anspruch 4, dadurch gekennzeichnet, daß jede Vervielfachungsunterschicht (52, 53) aus InₓGa₁₋ₓAs_{1-y}P_{y} gebildet wird, wobei sich x und y so verändern, daß das N-Typ-Halbleitermaterial der Vervielfachungsunterschichten (52, 53) in bezug auf sein Gitter an das Material der Absorptionsschicht (31) angepaßt wird, und eine Dicke von 0,03 Mikrometer besitzt.

7. Photokathode gemäß Anspruch 1, dadurch gekennzeichnet, daß sie außerdem eine Schicht (60) zum Verringern des Löcherstroms enthält, die aus einem p⁺-Material mit einer oberhalb derjenigen der Absorptionsschicht (51) liegenden Breite des verbotenen Bandes gebildet wird und deren Dicke ausreichend gering ist, um die Durchquerung der Elektronen (7) durch den Tunneleffekt mit erhöhter Wahrscheinlichkeit zu ermöglichen, und die ausreichend stark ist, um einen Hauptteil des Löcherstroms anzuhalten.

8. Photokathode gemäß Anspruch 7, dadurch gekennzeichnet, daß die Schicht (60) zum Verringern des Löcherstroms aus einer Schicht aus Ga_{0,6}Al_{0,4}As, deren Dicke kleiner als 0,0045 Mikrometer ist, gebildet wird.
